# DEMANDE DE BREVET EUROPEEN

(11) **EP 4 053 300 A1**
(43) Date de publication de la demande: **07.09.2022**
(21) Numéro de dépôt: 22159005.2
(22) Date de dépôt: 25.02.2022
(51) Int. Cl.: C22C 5/02, C22F 1/14, A44C 27/00, C22C 28/00

(54) **PROCÉDÉ DE FABRICATION D'UN ALLIAGE D'OR**

(30) Priorité: 01.03.2021 EP 21305245
(71) Demandeur: Richemont International SA, 1752 Villars-sur-Glane (CH)
(72) Inventeur: GIRAUD, Damien, 90100 JONCHEREY (FR); DIOLOGENT, Frédéric, 2000 NEUCHATEL (CH)
(74) Mandataire: Ipsilon

(57) **Abrégé**

L'invention concerne un procédé de fabrication d'un alliage d'or solide caractérisé en ce que ledit alliage d'or comprend au moins 37,5% d'or (Au) en masse par rapport à la masse totale de dudit alliage et au moins un deuxième métal choisi parmi l'aluminium (Al), l'indium (In) et le gallium (Ga), ledit procédé comprenant au moins les étapes suivantes :
- mise en poudre de l'alliage sous forme de particules, et
- frittage de la poudre à une température ayant une valeur allant de 400 °C à 1050 °C, la température étant choisie en fonction de l'alliage et ayant une valeur allant de 40% à 99% de la température de fusion de l'alliage.

## Description

La présente invention concerne un procédé de fabrication d'un alliage d'or solide par frittage.

Il existe différents types d'alliages d'or selon les métaux ou éléments qui sont mélangés à l'or. Selon l'utilisation souhaitée de ces alliages, différentes propriétés peuvent être recherchées comme la solidité, la brillance ou encore la facilité de mise en forme de l'alliage. Les métaux et/ou éléments mélangés à l'or sont ainsi choisis pour obtenir les propriétés voulues.

Par ailleurs, selon l'utilisation souhaitée de ces alliages d'or, il est important qu'ils puissent résister à la corrosion, et notamment à la corrosion par l'air ambiant ou par l'eau. Si l'or pur ne subit aucune corrosion, les alliages d'or en revanche sont plus ou moins résistants à la corrosion.

La résistance des alliages d'or à la corrosion peut dépendre notamment de leur composition, de la manière dont ils sont fabriqués et de la rugosité de leur surface.

Certains alliages d'or ne peuvent pas être utilisés en dans la joaillerie ou l'horlogerie car leur résistance à la corrosion est insuffisante. C'est le cas, par exemple de l'alliage d'or et d'aluminium (AuAl₂), ou de l'alliage d'or et d'indium (Auln₂) qui sont classiquement préparés par coulée de l'alliage fondu dans un moule.

Cependant, les alliages d'or et d'aluminium, d'une part, et d'or et d'indium, d'autre part, ont des propriétés intéressantes, et notamment une bonne résistance aux chocs et également une couleur violette attractive, et il serait donc intéressant de pouvoir les utiliser dans la joaillerie ou l'horlogerie.

La présente invention a ainsi pour but d'améliorer la résistance des alliages d'or à la corrosion, en particulier pour qu'ils puissent être utilisés dans la joaillerie ou l'horlogerie.

Un premier objet de l'invention concerne un procédé de fabrication d'un alliage d'or solide comportant au moins 37,5% d'or (Au) en masse par rapport à la masse totale de dudit alliage et au moins un deuxième métal choisi parmi l'aluminium (Al), l'indium (In) et le gallium (Ga), ledit procédé comprenant au moins les étapes suivantes :
- mise en poudre de l'alliage sous forme de particules, et
- frittage de la poudre à une température ayant une valeur allant de 400 °C à 1050 °C, la température étant choisie en fonction de l'alliage et ayant une valeur allant de 40% à 99% de la température de fusion de l'alliage.

Le procédé selon l'invention, dont l'étape de frittage de la poudre est réalisée à une température dépendant de la température de fusion de l'alliage, permet d'obtenir un alliage d'or solide possédant des propriétés mécaniques optimisées. En particulier, l'alliage d'or solide obtenu possède une résistance à la corrosion améliorée par rapport aux alliages solides correspondants obtenus par des procédés de l'art antérieur, notamment par coulée de l'alliage fondu dans un moule. Les alliages d'or solides obtenus par le procédé selon l'invention peuvent ainsi avantageusement être utilisés dans la joaillerie ou l'horlogerie.

Lorsque l'alliage d'or de l'invention comprend 37,5% d'or, il s'agit d'or 9 carats (cts).

Selon un mode de réalisation préféré, l'alliage d'or peut comprendre au moins 44% d'or (Au) en masse par rapport à la masse totale dudit alliage.

### Alliage

Selon un premier mode de réalisation possible de l'alliage, le deuxième métal peut être de l'aluminium et l'alliage d'or (ou alliage) peut avoir pour formule AuAl₂. Selon ce premier mode de réalisation, l'alliage comporte une quantité d'or allant de 58,5% à 95% en masse, de préférence allant de 70% à 90 % en masse, et plus préférentiellement allant de 75% à 85% en masse, par rapport à la masse totale de l'alliage.

Lorsque l'alliage d'or de l'invention comporte 58,5% d'or en masse par rapport à la masse totale de l'alliage, il s'agit d'or 14 cts. Par ailleurs, lorsque l'alliage d'or possède 75% d'or en masse par rapport à la masse totale de l'alliage, il s'agit d'or 18 cts.

Selon une variante préférée de ce premier mode de réalisation, l'alliage comporte au moins 75% d'or en masse par rapport à la masse totale de l'alliage. Selon une autre variante préférée de ce mode de réalisation, l'alliage comporte au plus 77% d'or en masse par rapport à la masse totale de l'alliage.

Selon ce premier mode de réalisation, l'alliage comporte une quantité d'aluminium allant de 10% à 35%, de préférence allant de 15% à 27 %, plus préférentiellement allant de 15% à 24%, et encore plus préférentiellement allant de 16 à 22%, en masse par rapport à la masse totale de l'alliage.

Selon ce premier mode de réalisation, l'alliage peut en outre comprendre au moins un élément additionnel choisi parmi le silicium (Si), le palladium (Pd), le platine (Pt), l'étain (Sn), l'argent (Ag), le cuivre (Cu), le manganèse (Mn), et un de leurs mélanges. Ces éléments additionnels permettent d'améliorer les propriétés de l'alliage, notamment les propriétés mécaniques comme la dureté, la résistance à la corrosion, ou encore de faciliter le procédé de fabrication et/ou la mise forme de l'alliage.

De préférence, la quantité totale d'élément(s) additionnel(s) dans l'alliage peut aller de 0% à 10% en masse, de préférence de 0,2 à 10% en masse, de préférence de 1% à 9% en masse, de préférence de 3,5% à 8,5% en masse, par rapport à la masse totale de l'alliage.

Selon un mode de réalisation possible, lorsque l'alliage comprend de l'or et de l'aluminium, l'alliage peut comprendre de préférence au moins deux éléments additionnels, de préférence choisi parmi Si et Pd ; Si et Pt ; Sn et Pt ; Si et Sn ; Si et Ag ; et Si et Cu. Selon ce mode de réalisation, l'alliage peut comprendre au moins un troisième élément additionnel, ou un troisième et un quatrième éléments additionnels choisis parmi les éléments additionnels précités.

L'alliage peut en outre comprendre des éléments modificateurs qui sont présents en quantités plus faibles que les éléments additionnels et qui permettant de moduler les propriétés de l'alliage, notamment les propriétés mécaniques comme la résistance à la corrosion ou la dureté, ou encore de faciliter le procédé de fabrication et/ou la mise forme de l'alliage. Ces éléments peuvent être présent en une quantité d'au plus 1% en masse, de préférence d'au plus 0,5% en masse, et plus préférentiellement d'au plus 0,1% en masse, par rapport à la masse totale d'or.

Les éléments modificateurs peuvent être choisis parmi le fer (Fe), le nickel (Ni), le zinc (Zn), le titane (Ti), le cobalt (Co), le zirconium (Zr), le rhénium (Re), l'iridium (Ir), le vanadium (V), le molybdène (Mo), l'yttrium (Y), et un de leurs mélanges.

Dans la présente invention, le rhénium (Re), l'iridium (Ir), le vanadium (V), le molybdène (Mo) et l'yttrium (Y) sont notamment des affineurs de grains qui permettent d'éviter que les grains grossissent au cours du procédé de fabrication et ainsi d'obtenir un alliage d'or solide possédant une résistance à la corrosion améliorée. Ces affineurs de grains peuvent être présents dans des quantités allant de 0,01%_{∘} à 2%_{∘} en masse, et de préférence allant de 0,02%_{∘} à 0,5%_{∘} en masse, par rapport à la masse totale de l'alliage.

Dans la présente invention, lorsqu'une quantité d'or (et non d'alliage d'or) est indiquée, il s'agit d'or pur pouvant contenir au plus 1% d'impuretés en masse, de préférence au plus 0,5% d'impuretés en masse, et plus préférentiellement au plus 0,1% d'impuretés en masse, par rapport à la masse totale d'or. La quantité faible de ces impuretés est telle qu'elles ne modifient pas les propriétés mécaniques de l'alliage.

Selon un deuxième mode de réalisation possible de l'alliage, le deuxième métal peut être de l'indium et l'alliage d'or (ou alliage) peut avoir pour formule AuIn₂. Selon ce premier mode de réalisation, l'alliage comporte une quantité d'or allant de 30% à 60% en masse, de préférence allant de 40% à 60 % en masse, et plus préférentiellement allant de 42% à 50% en masse, par rapport à la masse totale de l'alliage.

Selon une variante préférée de ce premier mode de réalisation, l'alliage comporte au moins 30% d'or en masse par rapport à la masse totale de l'alliage. Selon une autre variante préférée de ce mode de réalisation, l'alliage comporte au plus 60% d'or en masse par rapport à la masse totale de l'alliage.

Selon ce premier mode de réalisation, l'alliage comporte une quantité d'indium allant de 40% à 65% en masse, de préférence 45% à 60 % en masse, et plus préférentiellement allant de 50% à 56% en masse, par rapport à la masse totale de l'alliage.

Selon ce deuxième mode de réalisation, l'alliage d'or et d'indium peut en outre comprendre des éléments additionnels, des éléments modificateurs et/ou des impuretés, tels que ceux décrits pour le premier mode de réalisation.

Selon un troisième mode de réalisation possible de l'alliage, le deuxième métal peut être du gallium et l'alliage d'or (ou alliage) peut avoir pour formule AuGa₂. Selon ce premier mode de réalisation, l'alliage comporte une quantité d'or allant de 40% à 65% en masse, de préférence allant de 50% à 62 % en masse, et plus préférentiellement allant de 56% à 60% en masse, par rapport à la masse totale de l'alliage.

Selon une variante préférée de ce troisième mode de réalisation, l'alliage peut comporter au moins 55% d'or en masse par rapport à la masse totale de l'alliage. Selon une autre variante préférée de ce mode de réalisation, l'alliage comporte au plus 60% d'or en masse par rapport à la masse totale de l'alliage.

Selon ce troisième mode de réalisation, l'alliage comporte une quantité de gallium allant de 35% à 60% en masse, de préférence 37% à 50 % en masse, et plus préférentiellement allant de 39% à 44% en masse, par rapport à la masse totale de l'alliage.

Selon ce troisième mode de réalisation, l'alliage d'or et de gallium peut en outre comprendre des éléments additionnels, des éléments modificateurs et/ou des impuretés, tels que ceux décrits pour le premier mode de réalisation.

### Mise en poudre

Le procédé de fabrication de l'alliage d'or solide comporte tout d'abord une étape de mise en poudre de l'alliage sous forme de particules.

Selon un premier mode de réalisation du procédé, la mise en poudre peut être réalisée par atomisation sous gaz, notamment sous argon, azote ou hélium, ou sous eau, d'une matière initiale selon un procédé bien connu par l'homme du métier.

Selon une première variante de ce premier mode de réalisation, la matière initiale peut être un des métaux/éléments additionnels de l'alliage. Selon cette première variante, les différents métaux/éléments de l'alliage sont mis en poudre séparément par atomisation puis sont mélangés pour former l'alliage voulu sous forme de poudre.

Selon une deuxième variante de ce deuxième mode de réalisation, la matière initiale peut être l'alliage voulu (matière pré-alliée) et la mise en poudre peut être réalisée par atomisation de cette matière initiale.

Selon ce premier mode de réalisation, la matière initiale peut être sous forme solide (ou massive) et pré-alliée, et est issue d'une fusion sous technologie de four à induction ou de four à arc par exemple.

Selon un deuxième mode de réalisation du procédé, la mise en poudre peut être réalisée par mécanosynthèse et notamment par des techniques de broyage bien connues de l'homme du métier, par exemple en utilisant un broyeur planétaire.

Selon ce deuxième mode de réalisation du procédé, la matière initiale peut être sous forme solide et pré-alliée, et notamment issue d'une coulée sous four à induction ou à arc par exemple.

La poudre peut être formée de particules ayant une taille allant de 100 nm à 500 µm et de préférence allant de 1 µm à 500 µm, ce qui signifie qu'au moins une des dimensions desdites particules a une valeur allant de 200 nm à 500 µm et de préférence allant de 1 µm à 500 µm.

On entend par le terme « dimension », la dimension moyenne en nombre de l'ensemble des particules d'une population donnée, cette dimension étant classiquement déterminée par des méthodes bien connues de l'homme du métier. On peut citer par exemple la diffraction laser autrement appelée granulomètre laser.

La dimension des particules selon l'invention peut également être déterminée par microscopie, notamment par microscope électronique en transmission (MET).

Les gammes de taille de particules précitées, ou encore intervalles granulométriques, peuvent être obtenues soit directement par l'étape de mise en poudre selon le premier ou le deuxième mode de réalisation, soit par une étape additionnelle de tri des particules obtenues suite à l'étape de mise en poudre. Cette étape de tri peut être réalisée par des techniques de tamisages ou de classification bien connues de l'homme du métier.

Le frittage peut être réalisé par frittage SPS (« Spark Plasma Sintering »), encore appelé frittage flash, par pressage à chaud, ou par compression isostatique à chaud (CIC) encore connu sous l'anglicisme « hot isostatic pressing » (HIP).

Selon un mode de réalisation préféré, le frittage peut être réalisé par frittage SPS. L'alliage sous forme de poudre est alors placé dans un moule (ou matrice) dans une enceinte sous vide, par exemple à une pression de 5Pa, et une pression uni-axiale est appliquée.

Selon ce mode de réalisation préféré, la pression uni-axiale appliquée lors de l'étape de frittage peut avoir une valeur allant de 10 à 150 MPa, de préférence de 20 à 120 MPa, et de façon encore plus préférée de 30 à 90 MPa. Ces gammes de pression sont notamment appliquées lorsque le moule (appelé encore matrice) contenant la poudre est en graphite.

Selon un autre mode de réalisation préféré, la pression uni-axiale appliquée lors de l'étape de frittage peut avoir une valeur allant de 150 à 1050 MPa, de préférence allant de 700 MPa à 1050 MPa, et de préférence de 900 à 1000 MPa. Ces gammes de pression sont notamment appliquées lorsque le moule contenant la poudre est en carbure de tungstène.

De telles pressions permettent d'obtenir une densification suffisante de l'alliage d'or solide et ainsi une résistance à la corrosion améliorée.

Il est à noter que lorsque le moule est en carbure de tungstène, n'importe quelle pression inférieure à 1050 MPa peut être utilisée. Cependant, ce type de moule est de préférence utilisée à des pressions élevées, notamment entre 700 MPa et 1050 MPa, ce qui permet de pouvoir abaisser la température appliquée lors de l'étape de frittage.

Le frittage peut être réalisé en un ou plusieurs cycles. Un cycle correspond notamment à l'application d'une pression sur la poudre puis à une augmentation de la température en maintenant la poudre sous pression. La durée des cycles peut être comprise entre 2min et 20min.Lorsque plusieurs cycles sont effectués, de préférence deux cycles, les cycles peuvent comporter les mêmes conditions de température et de pression ou des conditions de température et de pression différentes.

Par ailleurs, lorsque plusieurs cycles sont effectués, un changement de température peut avoir lieu entre deux cycles. Ce changement de température peut être un refroidissement pour ensuite effectuer un autre cycle ou au contraire une augmentation de température.

La température appliquée à l'alliage durant l'étape de frittage peut avoir une valeur allant de 40% à 99%, de préférence de 60% à 97%, et de préférence allant de 85% à 95%, de la température de fusion de l'alliage.

Selon une première variante de ce mode de réalisation préféré, la température appliquée à l'alliage durant l'étape de frittage peut avoir une valeur allant de 60% à 99%, de préférence de 60% à 97%, et de préférence allant de 85% à 95%, de la température de fusion de l'alliage et, de préférence, le procédé ne comporte pas d'étape de post-traitement de frittage.

Selon une deuxième variante du procédé de frittage, la température appliquée à l'alliage durant l'étape de frittage peut avoir une valeur allant de 40% à 90%, et de préférence allant de 70% à 80%, de la température de fusion de l'alliage et le procédé peut alors comporter une étape de post-traitement de frittage sous charge isostatique (CIC ou HIP) bien connue de l'homme du métier.

Selon cette deuxième variante, le procédé de frittage permet de densifier la poudre à plus basse température ce qui évite de faire croitre la taille de grain et qui permet au solide final de conserver ou améliorer ses propriétés mécaniques.

Ainsi, selon la première variante comme selon la deuxième variante, la température est ajustée en fonction de l'alliage fabriqué et l'alliage solide obtenu à la fin de procédé de fabrication possède une résistance améliorée à la corrosion.

Selon un premier exemple de réalisation, le deuxième métal est de l'aluminium et la température appliquée durant l'étape de frittage peut avoir une valeur allant de 400 °C à 1050 °C, de préférence allant de 600 à 1000°C.

Selon un deuxième exemple de réalisation, le deuxième métal est de l'indium et la température appliquée durant l'étape de frittage peut avoir une valeur allant de 300°C à 500°C.

Selon un troisième exemple de réalisation, le deuxième métal est du gallium et la température appliquée durant l'étape de frittage peut avoir une valeur allant de 300 °C à 480 °C.

Selon le procédé de l'invention, l'alliage d'or solide peut posséder un taux de porosité d'au plus 2% et de préférence d'au plus 0,5 %. Le taux de porosité peut être obtenu par des techniques bien connues de l'homme du métier comme par exemple, effectuer une ou plusieurs coupes longitudinale ou transversales du solide préparé puis analyser la surface de la coupe, notamment par microscopie optique, de manière à pouvoir évaluer, voire compter, le nombre de pores et déterminer ainsi le taux de porosité.

### Exemples de réalisation

### Exemples selon l'invention :

Trois alliages d'or solides selon l'invention ont été préparés selon les étapes suivantes :
- Mise en poudre : la mise en poudre a été réalisée par la technique d'atomisation à gaz à partir d'une matière pré-alliée sous forme de cylindres ayant un diamètre 20mm, et
- frittage de la poudre : le frittage de la poudre précédemment formée a été réalisé par frittage SPS dans une enceinte du type AGUS SPS-210Sx.

A la fin du procédé, des pastilles en forme de cylindre et ayant un diamètre 20mm (millimètre) et une hauteur 10mm sont obtenues.

### Exemple 1 (E1) : AuAl₂

Dans ce premier exemple de réalisation, l'alliage comporte 78,5% massique d'or, 21.5% massique d'aluminium.

Dans la présente invention, le terme « massique » signifie en masse par rapport à la masse totale de l'alliage.

La taille des particules après la mise en poudre a été obtenue par diffraction laser en utilisant un appareil Mastersizer de Malvern et est comprise entre 4µm et 58µm.

Le procédé de frittage est mis en oeuvre à une température de 600°C, sous une pression de 40 MPa et pour une durée de 7minutes.

L'alliage solide obtenu possède les caractéristiques suivantes :
- température de fusion = 1060°C
- taux de porosité = 0,22%
- dureté = 326 +/- 6Hv1

### Exemple 2 (E2) : AuIn₂

Dans ce deuxième exemple de réalisation, l'alliage comporte 46,1% massique d'or, 53,9% massique d'indium.

La taille des particules après la mise en poudre est comprise entre 3µm et 35µmm.

Le procédé de frittage est mis en oeuvre à une température de 500°C, sous une pression de 40 MPa et pour une durée de 7minutes.

L'alliage solide obtenu possède les caractéristiques suivantes :
- température de fusion = 540°C
- densité = 10,35
- porosité = 0,11%
- dureté = 87 +/-2 Hv1

### Exemples comparatifs :

Deux alliages d'or solides ont été préparés selon un procédé coulé dans un four à induction et coulée dans une lingotière en cuivre. A la fin du procédé, un lopin est obtenu et est découpé en pastilles ayant une dimension de diamètre 20mm et hauteur 10mm.

### Exemple comparatif 1 (C1) : AuAl₂

Dans ce premier exemple de réalisation, l'alliage comporte 78,5% massique d'or, 21,5% massique d'aluminium

Le procédé de coulé est mis en oeuvre à une température de 1200°C sous vide primaire

L'alliage solide obtenu possède les caractéristiques suivantes :
- température de fusion =1060 °C
- dureté = 250 Hv1

### Exemple comparatif 2 (C2) : Auln₂

Dans ce deuxième exemple de réalisation, l'alliage comporte 46,1% massique d'or, 53,9% massique d'indium

Le procédé de coulé est mis en oeuvre à une température de 600°C sous vide primaire L'alliage solide obtenu possède les caractéristiques suivantes :
- température de fusion = 540°C
- porosité = 0,61%
- dureté. = 53 Hv1

### Evaluation de la résistance à la corrosion

La résistance à la corrosion des exemples selon l'invention E1 à E3 et des exemples comparatifs C1 à C3 a été évaluée au moyen du test de sueur synthétiques (test 1) selon la norme EN1811 en condition de pH neutre et au moyen d'essais de brouillard salin (test 2) selon la norme NIHS 96-50.

Pour chaque exemple, la durée à partir de laquelle commencent à apparaitre des signes de corrosion a été mesurée. Les signes de corrosion observés sont notamment des modifications visibles à l'œil nu, à la loupe et/ou au microscope. Ces modifications sont notamment des piqûres (ou trous) et/ou des zones de décoloration.

Les données des tests de corrosion sont reportées dans le tableau 1 (durée en heure (h)).

**[Tableau 1]**

| | E1 | E2 | C1 | C2 |
|---|---|---|---|---|
| Test 1 | 6h | 192 h | 3h | 5 h |
| Test 2 | 5h | 58h | - | 5h |

Les tests effectués sur les alliages solides obtenu par le procédé de l'invention montrent que les alliages ont des propriétés améliorées, notamment la résistance à la corrosion.

## Revendications

1. Procédé de fabrication d'un alliage d'or solide **caractérisé en ce que** ledit alliage d'or comprend au moins 37,5% d'or (Au) en masse par rapport à la masse totale dudit alliage et au moins un deuxième métal choisi parmi l'aluminium (Al), l'indium (In) et le gallium (Ga), ledit procédé comprenant au moins les étapes suivantes :
- mise en poudre de l'alliage sous forme de particules, et
- frittage de la poudre à une température ayant une valeur allant de 400 °C à 1050 °C, la température étant choisie en fonction de l'alliage et ayant une valeur allant de 40% à 99% de la température de fusion de l'alliage.

2. Procédé selon la revendication 1, **caractérisé en ce que** ledit alliage d'or comprend au moins 44% d'or (Au) en masse par rapport à la masse totale dudit alliage

3. Procédé selon la revendication 1 ou 2, **caractérisé en ce que** la poudre est formée de particules ayant une taille allant de 100 nm à 500 µm, de préférence allant de 1 µm à 200 µm.

4. Procédé selon l'une quelconque des revendications 1 à 3, **caractérisé en ce que** la température de frittage de la poudre a une valeur allant de 60% à 97% de la température de fusion de l'alliage.

5. Procédé selon l'une quelconque des revendications 1 à 4, **caractérisé en ce que**, lors que l'étape de frittage, la poudre est disposée dans un moule et **en ce que** l'étape de frittage est réalisée à une pression allant de 10 à 150 MPa lorsque le moule est en graphite et à une pression de 150 MPa à 1050 MPa lorsque le moule est en tungstène.

6. Procédé selon l'une quelconque des revendications 1 à 5, **caractérisé en ce que** l'alliage obtenu résiste à la corrosion au moins deux fois plus longtemps que lorsque l'alliage est préparé par coulé de l'alliage fondu dans un moule, la corrosion étant mesurée selon la norme EN1811.

7. Procédé selon l'une quelconque des revendications 1 à 6, **caractérisé en ce que** le deuxième métal est de l'aluminium et **en ce que** le frittage de la poudre est réalisé à une température allant de 400 °C à 1050 °C.

8. Procédé selon la revendication 7 **caractérisé en ce que** l'alliage d'or comprend une quantité d'or allant de 58,5% à 95% en masse, préférentiellement allant de 70% à 90% en masse, et plus préférentiellement allant de 75% à 85% en masse, par rapport à la masse totale de dudit alliage.

9. Procédé selon l'une quelconque des revendications 1 à 6, **caractérisé en ce que** le deuxième métal est de l'indium et **en ce que** le frittage de la poudre est réalisé à une température allant de 300 °C à 500 °C.

10. Procédé selon la revendication 9, **caractérisé en ce que** l'alliage d'or comprend une quantité d'or allant de 30% à 60% en masse, préférentiellement allant de 40% à 60% en masse, et plus préférentiellement allant de 42% à 50% en masse, par rapport à la masse totale de dudit alliage.

11. Procédé selon l'une quelconque des revendications 1 à 6, **caractérisé en ce que** le deuxième métal est du gallium et **en ce que** l'étape de frittage de la poudre est réalisée à une température allant de 300 °C à 480 °C.

12. Procédé selon la revendication 11, **caractérisé en ce que** l'alliage d'or comprend une quantité d'or allant de 40% à 65% en masse, préférentiellement allant de 50% à 62%en masse, et plus préférentiellement allant de 56% à 60% en masse, par rapport à la masse totale de dudit alliage.

13. Procédé selon l'une quelconque des revendications 1 à 12, **caractérisé en ce que** l'alliage comprend au moins un élément additionnel choisi parmi le silicium (Si), le palladium (Pd), le platine (Pt), l'étain (Sn), l'argent (Ag), le cuivre (Cu), le manganèse (Mn), et un de leurs mélanges.

14. Procédé selon la revendication 13, **caractérisé en ce que** la quantité d'élément(s) additionnel(s) dans l'alliage va de 0,2% à 10% en masse par rapport à la masse totale de l'alliage.

15. Procédé selon l'une quelconque des revendications précédentes, **caractérisé en ce que** l'étape de frittage est réalisée par frittage SPS, par pressage à chaud ou par compression isostatique à chaud.
